# EUROPÄISCHE PATENTSCHRIFT

(11) **EP 1 903 134 B1**
(45) Veröffentlichungstag und Bekanntmachung des Hinweises auf die Patenterteilung: **05.12.2012**
(21) Anmeldenummer: 07016270.6
(22) Anmeldetag: 20.08.2007
(51) Int. Cl.: D04H 1/50, D04H 3/16

(54) **Elastischer Vliesstoff und Verfahren zu dessen Herstellung**
Elastic non-woven fabric and method for its production
Etoffe de nappe de fibres élastique et son procédé de fabrication

(30) Priorität: 25.09.2006 DE 102006045616
(43) Veröffentlichungstag der Anmeldung: 26.03.2008
(73) Patentinhaber: Carl Freudenberg KG, 69469 Weinheim (DE)
(72) Erfinder: Marg, Uwe, 68150 Aubure (FR); Groten, Rober, Dr., 68280 Sundhoffen (FR); Jahn, Ulrich, Dr., 68910 Labaroche (FR)

(56) Entgegenhaltungen:
- EP-A- 1 118 305
- EP-A- 1 396 567
- WO-A-01/66844
- WO-A-96/41041
- DE-A1- 3 244 778
- DE-A1- 10 105 784
- US-A- 5 997 989
- US-B1- 6 767 498

## Beschreibung

### Technisches Gebiet

Die Erfindung betrifft einen elastischen Vliesstoff.

### Stand der Technik

Aus der EP 1 118 305 A2 sind Reinigungstücher bekannt, die als Mikrofilament-Vliesstoffe ausgestaltet sind. Die US 6 767 498 B1 offenbart Vliesstoffe mit Mehrkomponentenfilamenten aus elastomeren und nicht-elastomeren Materialien. Die US 2006/0057432 beschreibt ein Verfahren zur Herstellung von Kunstleder, in welchem Polymerfasern zur Herstellung eines Vliesstoffs eingesetzt werden. Der Vliesstoff wird in heißes Wasser gelegt, wobei die Fasern sich kräuseln und der Vliesstoff elastisch wird. Alternativ kann der Vliesstoff lösliche Fasern enthalten, welche entfernt werden können, was den Vliesstoff elastischer macht. Die JP 06330449 beschreibt einen elastischen Vliesstoff, der mehrmaligen Schrumpfprozessen in heißem Wasser unterworfen wird. Aus der JP 09059862 ist ein Verfahren zur Herstellung eines Vliesstoffs bekannt, bei dem ein spezifischer Vliesstoff in heißem Wasser gezogen wird.

Vliesstoffe finden in vielen Bereichen Verwendung. Sie werden in Medizinprodukten, in Produkten für die Körperhygiene, in Bekleidungsteilen für Sport und Freizeit, in der Schuhindustrie sowie für Bettwäsche und Bettzeug verwendet.

Zur Herstellung von textilen Flächenwaren werden heute verschiedene Verfahren angewendet. Es ist bekannt, Elasthanfilamente im Flächenverbund zu verarbeiten. Des Weiteren ist es bekannt, Synthesefilamente, insbesondere texturierte Synthesefilamente, zu verwenden.

Die bekannten Verfahren zur Herstellung einer elastischen Flächenware sind entweder sehr aufwändig oder aufgrund der verwendeten speziellen Filamente sehr teuer.

### Darstellung der Erfindung

Der Erfindung liegt daher die Aufgabe zugrunde, Verfahren anzugeben, mit welchen ausreichend elastische textile Flächenwaren kostengünstig herstellbar sind.

Die vorliegende Erfindung löst die zuvor genannte Aufgabe durch ein Verfahren zur Herstellung eines Vliesstoffs, umfassend eine flächige Lage aus thermoplastischen Filamenten, wobei die Lage elastisch ausgestaltet ist und in mindestens einer Richtung um mindestens 30 % ihrer Anfangsausdehnung vergrößerbar ist, umfassend die Schritte
a) Bereitstellen eines mit Wasser befüllten Behältnisses,
b) Erwärmen des Wassers auf unterschiedliche Temperaturen,
c) Beladen des Behältnisses mit einer Bahn aus Vliesstoffrohmaterial,
d) Bewegen der Bahn durch das Wasser bei unterschiedlichen Geschwindigkeiten,
e) Ändern der Temperaturen des Wassers und/ oder der Geschwindigkeiten,
f) Zuabelasten der Bahn in mindestens einer Richtung,
wobei durch Reduzieren der Geschwindigkeiten auf null und/ oder eine Richtungsumkehr der Verfahrrichtung der Bahn deren Breite reduziert wird.

Im Hinblick auf den mit dem erfindungsgemäßen Verfahren herstellbaren Vliesstoff ist erkannt worden, dass eine Lage aus einem Vliesstoff, deren Breite um mindestens 30% ihres Ausgangswertes vergrößerbar ist, eine ausreichende Elastizität für eine Vielzahl von Anwendungen zur Verfügung stellt. Des Weiteren ist erkannt worden, dass die Fertigung eines Vliesstoffs aus thermoplastischen Filamenten erlaubt, auf einen Zusatz von relativ teuren Filamenten wie Elasthanfilamenten zu verzichten.

Der Vliesstoff kann einheitlich, nämlich ausschließlich aus thermoplastischen Filamenten aufgebaut werden, welche aufgrund einer speziellen Behandlung derart orientierbar sind, dass die Lage in mindestens einer Richtung um mindestens 30 % ihrer Anfangsausdehnung vergrößerbar ist. Ein solch einheitlich aufgebauter Vliesstoff lässt sich auf problemlose Weise entsorgen, da er aus einheitlichen Materialien besteht. Aufgrund der Einheitlichkeit der verwendeten Filamente werden Lagerkosten minimiert, sodass die Fertigung des Vliesstoffs kostengünstig durchführbar ist.

Das Verfahren umfasst die folgenden Schritte:
a) Bereitstellen eines mit Wasser befüllten Behältnisses,
b) Erwärmen des Wassers auf unterschiedliche Temperaturen,
c) Beladen des Behältnisses mit einer Bahn aus Vliesstoffrohmaterial,
d) Bewegen der Bahn durch das Wasser bei unterschiedlichen Geschwindigkeiten,
e) Ändern der Temperaturen des Wassers und/ oder der Geschwindigkeiten,
f) Zugbelasten der Bahn in mindestens einer Richtung,
g) Durch Reduzieren der Geschwindigkeiten auf 0 und/oder eine Richtungsumkehr der Verfahrrichtung der Bahn wird deren Breite reduziert.

Erfindungsgemäß ist erkannt worden, dass mit einem solchen Verfahren, nämlich einem Nassverfahren, ein Vliesstoff, umfassend eine flächige Lage aus thermoplastischen Filamenten derart elastisch ausgestaltet werden kann, dass die Lage in mindestens einer Richtung um mindestens 30% ihrer Anfangsausdehnung reversibel vergrößerbar ist. Des Weiteren ist erkannt worden, dass dieses Verfahren ein Halbfabrikat mit einer flächigen Lage erzeugt, die falten- oder wellenfrei ausgebildet ist. Ganz konkret ist erkannt worden, dass durch dieses Verfahren die aus dem Stand der Technik bekannte Knitter- und Faltenbildung bei Trockenverfahren überwunden werden kann. Darüber hinaus ist dieses Verfahren kostengünstig, da es in bereits bestehenden Anlagen wie zum Beispiel einem Hochtemperaturjigger zur Färbung von Textilien durchführbar ist.

Folglich ist die eingangs genannte Aufgabe gelöst.

Die Lage könnte ein Flächengewicht von 40 bis 150 g/m² aufweisen. Ein Vliesstoff mit diesem Flächengewicht eignet sich besonders für einen Einsatz als textile Flächenware, da er trotz seines geringen Flächengewichts überraschend eine ausreichende Stabilität aufweist.

Vor diesem Hintergrund könnte die Lage eine Höchstzugkraft von 200 bis 500 N/5cm zeigen. Diese Zugfestigkeit eignet den Vliesstoff für die Verwendung als Grundmaterial für Kleidungsstücke.

Die flächige Lage könnte Mikrofilamente mit einer Feinheit von 0,1 bis 0,15 dtex aufweisen. Mikrofilamente dieser Feinheit erlauben die Herstellung eines Vliesstoffes mit sehr feinen Poren, wodurch dieser sehr saugaktiv ist und daher als Funktionswäsche eingesetzt werden kann. Vor diesem Hintergrund ist denkbar, dass die Mikrofilamente durch Splittung von Filamenten entstehen, welche vor der Splittung eine Feinheit von 2 bis 2,4 dtex aufweisen. Vorzugsweise können hier Bikomponentenfilamente mit einer Pie-Struktur verwendet werden, welche zu 30% Polyamid und 70% Polyester umfassen. Bikomponentenfilamente dieser Art lassen sich besonders leicht durch Hochdruckwasserstrahlen aufsplitten, wodurch feinere Filamente entstehen.

Die flächige Lage könnte falten- oder wellenfrei ausgebildet sein. Diese Ausgestaltung macht eine Nachbearbeitung des elastischen Vliesstoffs, welcher zunächst als Halbfabrikat vorliegt, besonders einfach. Aus dem Stand der Technik sind bereits Verfahren bekannt, welche einem Vliesstoff Elastizität verleihen. Diese Verfahren sind jedoch so genannte Trockenverfahren. Die Trockenverfahren weisen den Nachteil auf, dass die durch diese Verfahren hergestellten Halbfabrikate Falten oder Knitter aufweisen. Die Ausbildung dieser Falten und Knitter nennt man "Krawatteneffekt".

Durch Zugbelasten der Bahn könnte deren Breite in Längsrichtung reduziert werden. Durch diesen konkreten Verfahrensschritt wird der Bahn eine Elastizität orthogonal zur Längsrichtung verliehen. Dies hängt damit zusammen, dass durch die Zugbelastung Filamente innerhalb der Bahn vorteilhaft ausgerichtet werden.

Durch Reduzieren der Geschwindigkeiten auf null und/ oder eine Richtungsumkehr der Verfahrrichtung der Bahn wird deren Breite reduziert. Durch die Ausführung dieses Verfahrensschritts wird der Bahn überraschenderweise eine Elastizität orthogonal zur Richtung der Zugbelastung verliehen.

Das Wasser könnte auf 50°C erwärmt werden. Dieser konkrete Verfahrensschritt bewirkt, dass die Benetzung und Durchtränkung der Bahn mit Flüssigkeit verbessert wird.

Dem Wasser könnten Netz-, Entlüftungs- und/oder Weichmachungsmittel beigemengt werden. Dieser konkrete Verfahrensschritt unterstützt den Prozess der Breitenreduktion der Bahn, erlaubt nämlich ein besseres Gleiten der Filamente aneinander, da die Reibung zwischen diesen vermindert wird.

Das Verfahren könnte derart durchgeführt werden, dass die Temperatur auf einen bestimmten Wert erwärmt und die Bahn mit einer ersten Geschwindigkeit bei einer ersten Zugbelastung zunächst in eine Richtung und dann in eine entgegengesetzte Richtung verfahren wird. Dabei ist unter dem Verfahren in eine erste Richtung und sodann in eine entgegengesetzte Richtung das Abwickeln der Bahn von einer ersten Walze unter Aufwickeln auf eine zweite und das Abwickeln der Bahn von der zweiten unter Aufwickeln auf die erste Walze zu verstehen. Durch diesen konkreten Verfahrensschritt wird die Breite der Bahn geringfügig verringert.

An diesen Verfahrensschritt könnte sich die Erwärmung des Wassers auf eine zweite Temperatur anschließen, wobei die Bahn gegebenenfalls mit gleicher Geschwindigkeit und gleicher Zugbelastung oder mit einer veränderten Zugbelastung und/ oder mit einer veränderten Geschwindigkeit erst in eine Richtung und dann in eine entgegengesetzte Richtung verfahren wird. Durch einen oder mehrere dieser Verfahrensschritte wird die Breite der Bahn weiter reduziert.

Das Wasser könnte schließlich auf eine Endtemperatur erwärmt und die Bahn mit einer Geschwindigkeit verfahren werden, die deutlich unter der Geschwindigkeit der ersten Verfahrensschritte liegt, Hierbei ist denkbar, dass die Zugbelastung den gleichen Wert beibehält, der bei den vorangegangenen Verfahrensschritten eingehalten wurde. Durch die deutliche Reduzierung der Geschwindigkeit der Bahn und die deutliche Erhöhung der Wassertemperatur wird auf überraschende Weise eine sehr deutliche Verminderung der Breite erreicht. Ganz konkret könnte das Wasser auf 130°C erwärmt und die Bahn mit 20 m/min bei einer Zugbelastung von 100 daN (daN = Deka Newton) erst in eine Richtung und dann in eine entgegengesetzte Richtung verfahren werden.

Nach Abschluss der vorangegangenen Verfahrensschritte, wenn nämlich die Maximaltemperatur des Wassers erreicht ist, könnte dieses schrittweise abgekühlt werden, wobei die Geschwindigkeit der Bahn ebenfalls schrittweise bei gleich bleibender oder veränderlicher Zugbelastung verringert wird. Durch das Abkühlen wird die Orientierung der Filamente innerhalb der Bahn stabilisiert und das Halbfabrikat fertig gestellt.

Es ist des Weiteren denkbar, dass die zuvor beschriebenen Verfahrensschritte des Erwärmens des Wassers mit einer Steigerung der Geschwindigkeit der Bahn verbunden wird. Ganz konkret ist denkbar, dass das Wasser von 60° über 90° und 110° auf 130°C erwärmt wird, wobei die Geschwindigkeit von 20 m/min auf 40 m/min und schließlich auf 80 m/min erhöht wird. Auch durch dieses Verfahren wird eine Breitenreduzierung erzielt.

Nach Erreichen der Maximaltemperatur von 130°C kann die Bahn mit 80 m/min bei einer Zugbelastung von 60 oder 100 daN verfahren und dabei eingefärbt werden. Durch diesen konkreten Verfahrensschritt wird die Elastifizierung zugleich mit einem Färbeschritt durchgeführt.

Während, vor oder nach der Verfärbung könnte das Wasser auf 130°C erwärmt werden und die Bahn mit 20 m/min bei einer Zugbelastung von 60 oder 100 daN verfahren werden. Durch diesen konkreten Verfahrensschritt wird schließlich der überraschende Effekt einer sehr starken Breitenreduktion erzielt.

Die Bahn könnte auf einem Spannrahmen bei 140°C unter Beibehaltung einer Längsspannung getrocknet und aufgewickelt werden. Dieser konkrete Verfahrensschritt erlaubt die Herstellung eines Halbfabrikats mit besonders hoher Elastizität und glatter Oberfläche.

Es gibt nun verschiedene Möglichkeiten, die Lehre der vorliegenden Erfindung in vorteilhafter Weise auszugestalten und weiterzubilden. Dazu ist einerseits auf die nachgeordneten Ansprüche, andererseits auf die nachfolgende Erläuterung bevorzugter Ausführungsbeispiele der Erfindung anhand der Zeichnung zu verweisen.

In Verbindung mit der Erläuterung der bevorzugten Ausführungsbeispiele anhand der Zeichnung werden auch im Allgemeinen bevorzugte Ausgestaltungen und Weiterbildungen der Lehre erläutert,

### Kurzbeschreibung der Zeichnung

In der Zeichnung zeigt die einzige

Fig. in einer schematischen Ansicht einen Hochtemperaturjigger.

### Ausführung der Erfindung

Fig. 1 zeigt in einer schematischen Ansicht den prinzipiellen Aufbau des Hochtemperaturjiggers, der zur Durchführung der nachfolgend beschriebenen Beispiele verwendet wurde.

Ein Behältnis 1 enthält ein Wasservolumen 2, durch welches eine Bahn 3 verfahren werden kann. Die Bahn 3 ist auf einer ersten Walze 4 aufgewickelt und wird über weitere Walzen 5, 6 und 7 durch das Wasservolumen 2 geleitet.

Die Bahn 3 wird auf einer zweiten Walze 8 aufgewickelt. Wenn die Bahn 3 von der ersten Walze 4 vollständig abgewickelt und auf der zweiten Walze 8 vollständig aufgewickelt ist, wird die Verfahrgeschwindigkeit der Bahn 3 auf Null reduziert und es erfolgt eine Richtungsumkehr.

Die Bahn 3 wird nämlich sodann von der zweiten Walze 8 wieder abgewickelt, durch das Wasservolumen 2 verfahren und auf der ersten Walze 4 wieder aufgewickelt.

Das Abwickeln bzw. Aufwickeln und Verfahren der Bahn aus Vliesstoffrohmaterial kann, wie in der Beschreibungseinleitung beschrieben, bei verschiedenen Geschwindigkeiten, Temperaturen und Zugbelastungen erfolgen.

Nachfolgend sind konkrete Beispiele der Durchführung des Verfahrens beschrieben:
Unter einem vollständigen Ab- und Aufwickelvorgang versteht man das Abwickeln einer Bahn von einer ersten Walze unter Aufwickeln auf eine zweite und das Abwickeln von der zweiten unter Aufwickeln auf die erste.

### Beispiel 1:

Ein Vliesstoff mit einem Flächengewicht von 100 g/m², welcher durch eine Strangwäsche vorbehandelt und damit im Filamentverbund mechanisch aufgelockert wurde, wurde dem folgenden Verfahren unterworfen:
Der Hochtemperaturjigger wurde mit Wasser befüllt und mit dem genannten Vliesstoff beladen. Der genannte Vliesstoff lag als Bahn auf einer Walze aufgewickelt vor. Im Anschluss daran wurde das Wasser auf 50°C erhitzt.

Dem Wasser wurde ein Netzmittel, nämlich Lavotan DSU von CHT in einer Konzentration von 2 g/l, sowie ein Weichmacher, nämlich Tanede PRT von Bayer in einer Konzentration von 2 g/l, zugegeben.

Im Anschluss daran wurde das Wasser auf 70°C aufgeheizt und die Bahn wurde mit einer Geschwindigkeit von 100 m/min bei einer Zugbelastung von 100 daN von einer ersten Walze abgewickelt, auf eine zweite aufgewickelt, von der zweiten abgewickelt und auf die erste wieder aufgewickelt.

Darauf wurde das Wasser auf 90°C erhitzt und der beschriebene vollständige Auf- und Abwickelvorgang bei der genannten Geschwindigkeit und Zugbelastung wiederholt.

Im Anschluss daran wurde das Wasserbad auf 110°C erhitzt und der vollständige Auf- und Abwickelvorgang bei den genannten Geschwindigkeits-und Zugbelastungswerten wiederholt.

Schließlich wurde das Wasser auf 130°C erhitzt und der vollständige Auf- und Abwickelvorgang bei einer Zugbelastung von 100 daN und einer Geschwindigkeit von 20mlmin durchgeführt.

Bei der Reduzierung der Wickelgeschwindigkeit bis auf 0 m/min, nämlich vor Umkehr in die andere Verfahrrichtung, erfolgt überraschenderweise eine erhebliche Breitenreduktion der Bahn, woraus ein geschwindigkeitsabhängiger Einfluss gefolgert werden kann. Je langsamer die Geschwindigkeit gewählt wird, mit der die Bahn bei geeigneter Temperatur und Zugbelastung verfahren wird, desto größer ist die Breitenreduktion der Bahn. Die Breite der Bahnen, welche eine Breitenreduktion erfahren haben, weisen eine hohe Querelastizität auf.

Durch die hohe Temperatur von 130°C erfolgt eine Hydrofixierung, nämlich eine Umorientierung der Filamente innerhalb der Bahn in Längsrichtung,

In einem nächsten Verfahrensschritt wurde das Wasser auf 110°C abgekühlt und bei einer Zugbelastung von 100 daN mit einer Geschwindigkeit von 50m/min von einer ersten Walze abgewickelt und auf eine zweite aufgewickelt.

Im Anschluss an diesen Verfahrensschritt wurde das Wasser auf 90°C abgekühlt und die Bahn bei einer Zugbelastung von 100 daN und einer Geschwindigkeit von 50 m/min von der zweiten Walze abgewickelt und auf die erste aufgewickelt.

Darauf wurde das Wasser auf 70°C abgekühlt und die Bahn bei einer Zugbelastung von 100 daN und einer Geschwindigkeit von 50 m/min von der ersten Walze abgewickelt und auf die zweite aufgewickelt.

### Beispiel 2:

Ein Vliesstoff, umfassend eine Lage mit einem Flächengewicht von 130 g/m², wurde nach einer Vorbehandlung durch Strangwäsche den folgenden Verfahrensschritten unterworfen:
Der Hochtemperaturjigger wurde auf die gleichen Temperaturen wie in Beispiel 1 beschrieben aufgeheizt, jedoch wurde schon nach dem ersten vollständigen Ab- und Aufwickelvorgang die Geschwindigkeit von 100 m/min auf 50 m/min verringert. Insoweit wurde nach Aufheizen des Wassers auf 90°C die Bahn bei einer Zugbelastung von 100 daN mit 50 m/min in einem vollständigen Ab- und Aufwickelvorgang verfahren.

Nach Erwärmen des Wassers auf 110°C wurde die Bahn ebenfalls einem vollständigen Ab- und Aufwickelvorgang unterworfen, wobei die Bahn bei einer Zugbelastung von 100 daN mit 50 m/min verfahren wurde.

Nach Erwärmen des Wassers auf 130° wurde die Geschwindigkeit auf 20 m/min reduziert, wobei die Bahn einer Zugbelastung von 100 daN unterworfen wurde.

Die Verfahrensschritte aus Beispiel 1 wurden modifiziert, um eine noch stärkere Breitenreduzierung und eine bessere Bahnführung zu gewährleisten.

Im Anschluss an diese Verfahrensschritte wurde die Bahn auf einem Spannrahmen bei 140°C unter Beibehaltung einer entsprechenden Längsspannung getrocknet und aufgewickelt.

Die in Beispiel 1 verwendete Bahn wies eine Ausgangsbreite von 195,5 cm auf. Nach der Nassbehandlung durch die in Beispiel 1 beschriebenen Verfahrensschritte wies die Bahn eine Breite von 135 cm auf, Nach anschließendem Trocknen im Spannrahmen wies die Bahn eine Breite von 140 cm auf, was einer Breitenreduktion von 28,39% entspricht.

Die in Beispiel 2 behandelte Bahn wies eine Anfangsbreite von 195,5 cm auf. Nach einer Nassbehandlung durch die in Beispiel 2 beschriebenen Verfahrensschritte wies diese Bahn eine Breite von 150 cm auf. Nach anschließendem Trocknen im Spannrahmen wies die Bahn eine Breite von 150 cm auf, was einer Breitenreduzierung von 23,27% entspricht.

### Beispiel 3:

Es wurden drei Vliesstoffsorten, nämlich ein Vliesstoff, umfassend eine Lage mit einem Flächengewicht von 60 g/m², ein Vliesstoff, umfassend eine Lage mit einem Flächengewicht von 100 g/m², und ein durch Kalandrierung vorbehandelter Vliesstoff, umfassend eine Lage mit 100 g/m², verwendet. Unter Kalandrierung versteht man im hier beschriebenen Fall das Aufbringen eines Rasters auf einer Lage des Vliesstoffs.

Der Vliesstoff mit einem Flächengewicht von 60 g/m² wurde einer Zugbelastung von 60 daN, die Vliesstoffe mit 100 g/m² einer Zugbelastung von 100 daN unterworfen.

Zunächst wurde das Wasser auf 50°C erwärmt und Weichmacher und Netzmittel gemäß Beispiel 1 zugegeben. Jede der Proben wurde einmal von einer ersten Walze abgewickelt und auf eine zweite aufgewickelt.

Danach wurde das Wasser auf 60°C erwärmt und jede der Bahnen wurde einem vollständigen Ab- und Aufwickelvorgang unterworfen, wobei die Bahnen mit einer Geschwindigkeit von 20 m/min verfahren wurden.

Im Anschluss daran wurde das Wasser auf 90°C erwärmt und die Bahnen wurden einem vollständigen Ab- und Aufwickelvorgang unterworfen, wobei die Bahnen mit einer Geschwindigkeit von 40 m/min verfahren wurden.

Darauf wurde das Wasser auf 110°C aufgeheizt. Die Bahnen wurden mit einer Geschwindigkeit von 40 m/min einem vollständigen Ab- und Aufwickelvorgang unterworfen.

Darauf wurde das Wasser auf 130°C erwärmt und die Bahnen bei 40 m/min einem vollständigen Ab- und Aufwickelvorgang unterworfen.

Im Anschluss daran wurde das Wasser auf 130°C gehalten und die Bahnen mit einer Geschwindigkeit von 80 m/min einem vollständigen Ab- und Aufwickelvorgang unterworfen. Bei diesem Verfahrensschritt wurden die Bahnen zugleich eingefärbt.

Darauf wurden die Bahnen mit 20 m/min im 130°C warmen Wasserbad verfahren. Schließlich erfolgte ein Abkühlen des Behältnisses in mehreren Schritten gemäß Beispiel 1.

Der Vliesstoff, umfassend eine Lage mit 60 g/m² Flächengewicht, wies eine Ausgangsbreite von 205 cm auf. Nach der Behandlung im Hochtemperaturjigger wies er eine Breite von 136 cm auf. Nach anschließendem Trocknen und Thermofixieren in einem Spannrahmen zeigte er eine Breite von 140 cm und damit eine Breitenreduktion von 31,7 %.

Der Vliesstoff, der eine Lage mit einem Flächengewicht von 100 g/m² umfasst, wies eine Ausgangsbreite von 212 cm auf. Nach der Behandlung im Hochtemperaturjigger wies dieser eine Breite von 168 cm auf. Nach anschließendem Trocknen und Thermofixieren in einem Spannrahmen wies er eine Breite von 170 cm auf. Dies entspricht einer Breitenreduktion von 19,8 %.

Der kalandrierte Vliesstoff, welcher eine Lage mit einem Flächengewicht von 100 g/m² umfasst, wies eine Ausgangsbreite von 211 cm auf. Nach der Behandlung gemäß den Verfahrensschritten des Beispiels 3 wies er eine Breite von 178 cm auf. Nach Trocknen und Thermofixieren im Spannrahmen wies dieser eine Breite von 188 cm auf, was einer Breitenreduktion von 7,5 % entspricht.

Bei den hier durchgeführten Versuchen wurde herausgefunden, dass eine deutlich geringere Breitenreduktion zu beobachten ist, wenn die Proben zuvor keiner Strangwäsche unterzogen werden.

In der nachfolgenden Tabelle 1 sind beispielhaft zwei Vliesstoffe, umfassend Lagen mit 100 g/m² bzw. 130 g/m² Flächengewicht gegenübergestellt. Diese Vliesstoffe wurden in Längsrichtung und in Querrichtung mit Kräften von 30 N und 60 N beaufschlagt und deren Dehnung gemessen.

Dabei entspricht EVO 100 einem Vliesstoff mit einer Lage, die ein Flächengewicht von 100 g/m² aufweist.

EVO 100 SO entspricht dem Vliesstoff EVO 100, der mit einer Strangwäsche vorbehandelt worden ist. Bei einer Strangwäsche wird eine Bahn im Strang durch eine Düse geführt bei einer Temperatur zwischen 60°C und 90°C wobei eventuell ein Netzmittel beigemengt wird. Hierdurch wird die Bahn im Filamentverbund mechanisch aufgelockert.

EVO 100 SO HTJ stellt eine stranggewaschene Probe dar, die in einem Hochtemperaturjigger mit unterschiedlichen Zugbelastungen, Geschwindigkeiten und Temperaturen verfahren worden ist.

Die Bezeichnungen EVO 130, EVO 130 SO und EVO 130 SO HTJ bezeichnen analoge Vliesstoffe, wobei diese jedoch eine Lage mit einem Flächengewicht mit 130 g/m² aufweisen.

In Tabelle 1 sind die prozentualen Dehnungswerte angegeben, welche mit einer Elastizitätsprüfung nach DIN 14704-1 gemessen wurden. Der rechte Teil der Tabelle 1 zeigt die Mittelwerte des Rücksprungs in Prozent nach 5 Dehnungszyklen, Unter dem Rücksprung versteht man das Vermögen eines Vliesstoffes, in seine Ausgangsbreite zurückzukehren, nachdem dieser gedehnt wurde.

**Tabelle 1**

| Mittelwerte der Dehnung in % | | | | | | Mittelwerte des Rücksprungs in % nach 5 Dehnungszyklen (s.o.) | | | |
|---|---|---|---|---|---|---|---|---|---|
| | Längs | | Quer | | | Längs | | Quer | |
| | 30N | 60N | 30N | 60N | | 30N | 60N | 30N | 60N |
| EVO 100 | 1.11 | 1.80 | 2.57 | 5.0% | | 99.8 | 89.63 | 99.49 | 88.01 |
| EVO 100S0 | 2.04 | 4.26 | 9.6 | 14.1 | | 73.04 | 67.84 | 49.79 | 40.43 |
| EVO 10050 HTJ | 0.71 | 1.31 | 40.83 | 48.93 | | 92.96 | 89.31 | 30.05 | 22.85 |
| EVO 130 | 1.28 | 2.14 | 2.51 | 4.82 | | 99.73 | 89.62 | 99.45 | 87.06 |
| EVO 130S0 | 2.44 | 4.84 | 4.68 | 7.24 | | 68.44 | 59.09 | 57.91 | 54.83 |
| EVO 130S0 HTJ | 0.8 | 1.35 | 31.45 | 37.67 | | 86.25 | 88.15 | 34.63 | 26.78 |

Es ist deutlich zu erkennen, dass die unbehandelten Vliesstoffe EVO 100 und EVO 130 ein Rücksprungverhalten von deutlich über 80% aufweisen, wobei die im Hochtemperaturjigger (HTJ) behandelten Vliesstoffe Werte von maximal 35 % aufweisen.

Das Rücksprungverhalten kann durch weitere Behandlungsverfahren verbessert werden. Diese umfassen Thermofixieren, Polyurethan-Koagulation, Weichmacher-Appreturen und Sengen. In Abhängigkeit von den angewendeten Verfahren kann sich das Dehnungsvermögen leicht reduzieren. Dies hängt damit zusammen, dass die Reibung der Filamente gegeneinander erhöht wird.

Bei einer Thermofixierung wird ein Vliesstoff einer thermischen Behandlung bei 175°C bis 210°C unterzogen, während der Vliesstoff für 10 bis 120 Sekunden auf einem Spannrahmen angeordnet ist. Dabei ist eine Trocknung nach Durchlaufen des Hochtemperaturjiggers und eine Thermofixierung zugleich in einem Verfahrensschritt möglich. Bei den Beispielen in Tabelle 2 wurde eine Thermofixierung bei 195°C 30 Sekunden lang im Anschluss an die Hochtemperaturjiggerbehandlung durchgeführt.

Unter Polyurethan-Koagulation versteht man das Einbringen von Polyurethan in die flächige Lage des Vliesstoffs. Es ist denkbar, eine Lage mit einem Feststoffgehalt von 5 bis 35 % zu versehen. Die Beispiele in Tabelle 2 wurden mit etwa 20% Feststoffgehalt versehen. Dieser Verfahrensschritt kann vor oder nach der Behandlung im Hochtemperaturjigger erfolgen, wobei die in Tabelle 2 beschriebenen Beispiele nach der Behandlung im Hochtemperaturjigger mit Feststoff versehen wurden.

Die Vliesstoffe können zusätzlich einer Weichmacher-Appretur (WM) unterzogen werden. Hierbei können 10 bis 80 g/l Weichmacher in einem Bad eingesetzt werden, durch welches der Vliesstoff geführt wird. Bei den Beispielen in Tabelle 2 wurden 60 g/l Finistrol KSE (Handelsname) eingesetzt. Hierbei handelt es sich um ein selbstvemetzendes, modifiziertes Polysiloxan. Dieser Weichmacher wurde einem Bad beigemengt, welches dem Hochtemperaturjigger nachgeschaltet war. Prinzipiell kann ein Weichmacher dem Bad des Hochtemperaturjiggers oder einem diesem nachgeschalteten Bad beigemengt sein.

Unter Sengen versteht man das Abflammen der an einem textilen Flächengebilde überstehenden Faserenden durch eine offene Gasflamme. Bei den hier beschriebenen Vliesstoffen wird durch diesen Prozess das Material an der Oberfläche leicht angeschmolzen, so dass sich die Kreuzungspunkte der Filamente miteinander verbinden. Hieraus resultiert eine höhere Stabilität und ein besseres Rücksprungverhalten zurück in die Ausgangslage. Dieser Verfahrensschritt wird vorzugsweise nach der Behandlung im Hochtemperaturjigger durchgeführt.

**Tabelle 2**

| Elastizitätsprüfungen | | | | |
|---|---|---|---|---|
| | Mittelwerte der Dehnung in % | | Mittelwerte des Rücksprungs in % nach 5 Dehnungszyklen | |
| | QR (Querrichtung) | | QR (Querrichtung) | |
| | 30 N | 60 N | 30 N | 60 N |
| | | | | |
| EVO 100 | 2,57 | 5,0 | 99,49 | 88,01 |
| EVO 100 S0 | 9,6 | 14,1 | 49,79 | 40,43 |
| EVO 100 S0 HTJ | 40,83 | 48,93 | 30,05 | 22,85 |
| EVO 100 S0 HTJ-thermofixiert | 38,86 | 49,6 | 43,76 | 34,31 |
| EVO 100 S0 HTJ-thermofixiert + WM | 39,45 | 46,46 | 44,11 | 30,43 |
| EVO 100 S0 HTJ-koaguliert | 39,97 | 50,54 | 34,63 | 24,02 |
| EVO 100 S0 MTJ-koaguliert + WM | 33,68 | 37,02 | 50,27 | 39,41 |
| | | | | |
| EVO 130 | 2,51 | 4,82 | 99,45 | 87,06 |
| EVO 130 S0 | 4,68 | 7,24 | 57,91 | 54,83 |
| EVO 130 S0 HTJ | 31,45 | 37,67 | 34,63 | 26,78 |
| EVO 130 S0 HTJ-thermofixiert | 34,76 | 41,65 | 46,74 | 34,13 |
| EVO 130 S0 HTJ-thermofixiert + WM | 35,62 | 40,17 | 52,27 | 41,47 |
| EVO 130 S0 HTJ-koaguliert | 28,61 | 35,59 | 42,78 | 31,78 |
| EVO 130 S0 HTJ-koaguliert + WM | 23,64 | 26 | 61,68 | 49,42 |
| EVO 130 S0 HTJ-gesengt. | 28,81 | 32,7 | 35,96 | 28,75 |

In den hier beschriebenen Nassverfahren lassen sich mehrere Schritte parallel durchführen. Beispielsweise ist denkbar, die Vliesstoffe gleichzeitig zu färben und zu hydrophilieren. Die hier beschriebenen Nassverfahren zeigen den Vorteil, dass die breitenreduzierten Vliesstoffe nahezu falten- und wellenfrei sind, nämlich nicht den so genannten "Krawatten-Effekt" aufweisen. Der "Krawatten-Effekt" bezeichnet die Ausbildung von Längswellen in den Vliesstoffbahnen bei Anwendung von Trockenverfahren zur Breitenreduzierung.

Die Abkürzung EVO steht für Vliesstoffe des Typs "Evolon". Alle in den Beispielen genannten Vliesstoffe weisen Mikrofilamente auf, die eine Feinheit von 0,1 bis 0,15 dtex zeigen und durch Splittung von Bikomponentenfilamente entstanden sind. Die Bikomponentenfilamente wiesen eine Pie-Struktur auf und enthielten 30% Polyamid und 70% Polyester.

Hinsichtlich weiterer vorteilhafter Ausgestaltungen und Weiterbildungen der erfindungsgemäßen Lehre wird einerseits auf den allgemeinen Teil der Beschreibung und andererseits auf die beigefügten Patentansprüche verwiesen.

Abschließend sei ganz besonders hervorgehoben, dass die zuvor rein willkürlich gewählten Ausführungsbeispiele lediglich zur Erörterung der erfindungsgemäßen Lehre dienen, diese jedoch nicht auf diese Ausführungsbeispiele einschränken.

## Patentansprüche

1. Verfahren zur Herstellung eines Vliesstoffs, umfassend eine flächige Lage aus thermoplastischen Filamenten, wobei die Lage elastisch ausgestaltet ist und in mindestens einer Richtung um mindestens 30 % ihrer Anfangsausdehnung vergrößerbar ist, umfassend die Schritte
a) Bereitstellen eines mit Wasser befüllten Behältnisses,
b) Erwärmen des Wassers auf unterschiedliche Temperaturen,
c) Beladen des Behältnisses mit einer Bahn aus Vliesstoffrohmaterial,
d) Bewegen der Bahn durch das Wasser bei unterschiedlichen Geschwindigkeiten,
e) Ändern der Temperaturen des Wassers und/ oder der Geschwindigkeiten,
f) Zugbelasten der Bahn in mindestens einer Richtung,
**dadurch gekennzeichnet, dass** durch Reduzieren der Geschwindigkeiten auf null und/ oder eine Richtungsumkehr der Verfahrrichtung der Bahn deren Breite reduziert wird.

2. Verfahren nach Anspruch 1, **dadurch gekennzeichnet, dass** das Wasser auf 50°C erwärmt wird.

3. Verfahren nach einem der Ansprüche 1 oder 2, **dadurch gekennzeichnet, dass** dem Wasser Netz-, Entlüftungs- und/oder Weichmachungsmittel beigemengt werden.

4. Verfahren nach einem der Ansprüche 1 bis 3, **dadurch gekennzeichnet, dass** das Wasser auf 70°C erwärmt und die Bahn mit 100 m/min bei einer Zugbelastung von 100 daN erst in eine Richtung und dann in eine entgegengesetzte Richtung verfahren wird.

5. Verfahren nach Anspruch 4, **dadurch gekennzeichnet, dass** das Wasser auf 90°C erwärmt und die Bahn mit 100 m/min bei einer Zugbelastung von 100 daN erst in eine Richtung und dann in eine entgegengesetzte Richtung verfahren wird.

6. Verfahren nach Anspruch 5, **dadurch gekennzeichnet, dass** das Wasser auf 110°C erwärmt und die Bahn mit 100 m/min bei einer Zugbelastung von 100 daN erst in eine Richtung und dann in eine entgegengesetzte Richtung verfahren wird.

7. Verfahren nach Anspruch 6, **dadurch gekennzeichnet, dass** das Wasser auf 130°C erwärmt und die Bahn mit 20 m/min bei einer Zugbelastung von 100 daN erst in eine Richtung und dann in eine entgegengesetzte Richtung verfahren wird.

8. Verfahren nach einem der Ansprüche 1 bis 3, **dadurch gekennzeichnet, dass** das Wasser auf 60°C erwärmt und die Bahn mit 20 m/min bei einer Zugbelastung von 60 oder 100 daN erst in eine Richtung und dann in eine entgegengesetzte Richtung verfahren wird.

9. Verfahren nach Anspruch 8, **dadurch gekennzeichnet, dass** das Wasser auf 90°C erwärmt und die Bahn mit 40 m/min bei einer Zugbelastung von 60 oder 100 daN erst in eine Richtung und dann in eine entgegengesetzte Richtung verfahren wird.

10. Verfahren nach Anspruch 9, **dadurch gekennzeichnet, dass** das Wasser auf 110°C erwärmt und die Bahn mit 40 m/min bei einer Zugbelastung von 60 oder 100 daN erst in eine Richtung und dann in eine entgegengesetzte Richtung verfahren wird.

11. Verfahren nach Anspruch 10, **dadurch gekennzeichnet, dass** das Wasser auf 130°C erwärmt und die Bahn mit 40 m/min bei einer Zugbelastung von 60 oder 100 daN erst in eine Richtung und dann in eine entgegengesetzte Richtung verfahren wird.

12. Verfahren nach Anspruch 11, **dadurch gekennzeichnet, dass** das Wasser auf 130°C erwärmt und die Bahn mit 80 m/min bei einer Zugbelastung von 60 oder 100 daN erst in eine Richtung und dann in eine entgegengesetzte Richtung verfahren und dabei eingefärbt wird.

13. Verfahren nach Anspruch 12, **dadurch gekennzeichnet, dass** das Wasser auf 130°C erwärmt und die Bahn mit 20 m/min bei einer Zugbelastung von 60 oder 100 daN erst in eine Richtung und dann in eine entgegengesetzte Richtung verfahren wird.

14. Verfahren nach einem der Ansprüche 1 bis 4, **dadurch gekennzeichnet, dass** das Wasser auf 90°C erwärmt und die Bahn mit 50 m/min bei einer Zugbelastung von 100 daN erst in eine Richtung und dann in eine entgegengesetzte Richtung verfahren wird.

15. Verfahren nach Anspruch 14, **dadurch gekennzeichnet, dass** das Wasser auf 110°C erwärmt und die Bahn mit 50 m/min bei einer Zugbelastung von 100 daN erst in eine Richtung und dann in eine entgegengesetzte Richtung verfahren wird.

16. Verfahren nach Anspruch 15, **dadurch gekennzeichnet, dass** das Wasser auf 130°C erwärmt und die Bahn mit 20 m/min bei einer Zugbelastung von 100 daN erst in eine Richtung und dann in eine entgegengesetzte Richtung verfahren wird.

17. Verfahren nach Anspruch 7, 13 oder 16, **dadurch gekennzeichnet, dass** das Wasser auf 110°C abgekühlt und die Bahn mit 50 m/min bei einer Zugbelastung von 100 daN mindestens in eine Richtung verfahren wird.

18. Verfahren nach Anspruch 17, **dadurch gekennzeichnet, dass** das Wasser auf 90°C abgekühlt und die Bahn mit 50 m/min bei einer Zugbelastung von 100 daN mindestens in eine Richtung verfahren wird.

19. Verfahren nach Anspruch 18, **dadurch gekennzeichnet, dass** das Wasser auf 70°C abgekühlt wird und die Bahn mit 50 m/min bei einer Zugbelastung von 100 daN mindestens in eine Richtung verfahren wird.

20. Verfahren nach einem Ansprüche 1 bis 19, **dadurch gekennzeichnet, dass** die Bahn auf einem Spannrahmen bei 140°C unter Beibehaltung einer Längsspannung getrocknet und aufgewickelt wird.

## Claims

1. Process for producing a nonwoven comprising a sheetlike layer of thermoplastic filaments which is elastic and is enlargeable in at least one direction by at least 30% of its initial extent, comprising the steps of
a) providing a water-filled receptacle,
b) heating the water to different temperatures,
c) loading the receptacle with a web of nonwoven raw material,
d) moving the web through the water at different speeds,
e) changing the temperatures of the water and/or the speeds,
f) tensilizing the web in at least one direction,
**characterized in that** reducing the speeds to zero and/or reversing the direction of movement of the web reduces its width.

2. Process according to Claim 1, **characterized in that** the water is heated to 50°C.

3. Process according to either Claim 1 or 2, **characterized in that** the water is admixed with wetting, deaerating and/or softening agents.

4. Process according to any of Claims 1 to 3, **characterized in that** the water is heated to 70°C and the web first moves at 100 m/min in one direction and then in an opposite direction under a tensile load of 100 daN.

5. Process according to Claim 4, **characterized in that** the water is heated to 90°C and the web first moves at 100 m/min in one direction and then in an opposite direction under a tensile load of 100 daN.

6. Process according to Claim 5, **characterized in that** the water is heated to 110°C and the web first moves at 100 m/min in one direction and then in an opposite direction under a tensile load of 100 daN.

7. Process according to Claim 6, **characterized in that** the water is heated to 130°C and the web first moves at 20 m/min in one direction and then in an opposite direction under a tensile load of 100 daN.

8. Process according to any of Claims 1 to 3, **characterized in that** the water is heated to 60°C and the web first moves at 20 m/min in one direction and then in an opposite direction under a tensile load of 60 or 100 daN.

9. Process according to Claim 8, **characterized in that** the water is heated to 90°C and the web first moves at 40 m/min in one direction and then in an opposite direction under a tensile load of 60 or 100 daN.

10. Process according to Claim 9, **characterized in that** the water is heated to 110°C and the web first moves at 40 m/min in one direction and then
in an opposite direction under a tensile load of 60 or 100 daN.

11. Process according to Claim 10, **characterized in that** the water is heated to 130°C and the web first moves at 40 m/min in one direction and then in an opposite direction under a tensile load of 60 or 100 daN.

12. Process according to Claim 11, **characterized in that** the water is heated to 130°C and the web first moves at 80 m/min in one direction and then in an opposite direction under a tensile load of 60 or 100 daN and is dyed in the process.

13. Process according to Claim 12, **characterized in that** the water is heated to 130°C and the web first moves at 20 m/min in one direction and then in an opposite direction under a tensile load of 60 or 100 daN.

14. Process according to any of Claims 1 to 4, **characterized in that** the water is heated to 90°C and the web first moves at 50 m/min in one direction and then in an opposite direction under a tensile load of 100 daN.

15. Process according to Claim 14, **characterized in that** the water is heated to 110°C and the web first moves at 50 m/min in one direction and then in an opposite direction under a tensile load of 100 daN.

16. Process according to Claim 15, **characterized in that** the water is heated to 130°C and the web first moves at 20 m/min in one direction and then in an opposite direction under a tensile load of 100 daN.

17. Process according to Claim 7, 13 or 16, **characterized in that** the water is cooled down to 110°C and the web moves at 50 m/min in at least one direction under a tensile load of 100 daN.

18. Process according to Claim 17, **characterized in that** the water is cooled down to 90°C and the web moves at 50 m/min in at least one direction under a tensile load of 100 daN.

19. Process according to Claim 18, **characterized in that** the water is cooled down to 70°C and the web moves at 50 m/min in at least one direction under a tensile load of 100 daN.

20. Process according to any of Claims 1 to 19, **characterized in that** the web is stenter dried at 140 °C while a longitudinal tension is maintained and wound up.

## Revendications

1. Procédé pour la fabrication d'un non-tissé, comprenant une couche plate de filaments thermoplastiques, la couche étant conçue élastique et étant extensible dans au moins une direction d'au moins 30 % de sa dimension initiale, qui comprend les étapes
a) disposition d'un récipient rempli d'eau,
b) chauffage de l'eau à différentes températures,
c) charge du récipient avec une bande de matériau brut de non-tissé,
d) mise en mouvement de la bande en la faisant passer dans l'eau à différentes vitesses.
e) variation des températures de l'eau et/ou des vitesses,
f) application d'une contrainte de traction sur la bande dans au moins une direction,
**caractérisé en ce que** par réduction des vitesses à zéro et/ou une inversion du sens de la direction du passage de la bande on réduit la largeur de cette dernière.

2. Procédé selon la revendication 1, **caractérisé en ce qu'**on chauffe l'eau à 50 °C.

3. Procédé selon la revendication 1 ou 2, **caractérisé en ce qu'**on ajoute à l'eau des agents mouillants, de désaération et/ou plastifiants.

4. Procédé selon l'une quelconque des revendications 1 à 3, **caractérisé en ce qu'**on chauffe l'eau à 70 °C et on fait passer la bande à 100 m/min sous une contrainte de traction de 100 daN d'abord dans une direction en ensuite dans une direction opposée.

5. Procédé selon la revendication 4, **caractérisé en ce qu'**on chauffe l'eau à 90 °C et on fait passer la bande à 100 m/min sous une contrainte de traction de 100 daN d'abord dans une direction en ensuite dans une direction opposée.

6. Procédé selon la revendication 5, **caractérisé en ce qu'**on chauffe l'eau à 110 °C et on fait passer la bande à 100 m/min sous une contrainte de traction de 100 daN d'abord dans une direction en ensuite dans une direction opposée.

7. Procédé selon la revendication 6, **caractérisé en ce qu'**on chauffe l'eau à 130 °C et on fait passer la bande à 20 m/min sous une contrainte de traction de 100 daN d'abord dans une direction en ensuite dans une direction opposée.

8. Procédé selon l'une quelconque des revendications 1 à 3, **caractérisé en ce qu'**on chauffe l'eau à 60 °C et on fait passer la bande à 20 m/min sous une contrainte de traction de 60 ou 100 daN d'abord dans une direction en ensuite dans une direction opposée.

9. Procédé selon la revendication 8, **caractérisé en ce qu'**on chauffe l'eau à 90 °C et on fait passer la bande à 40 m/min sous une contrainte de traction de 60 ou 100 daN d'abord dans une direction en ensuite dans une direction opposée.

10. Procédé selon la revendication 9, **caractérisé en ce qu'**on chauffe l'eau à 110 °C et on fait passer la bande à 40 m/min sous une contrainte de traction de 60 ou 100 daN d'abord dans une direction en ensuite dans une direction opposée.

11. Procédé selon la revendication 10, **caractérisé en ce qu'**on chauffe l'eau à 130 °C et on fait passer la bande à 40 m/min sous une contrainte de traction de 60 ou 100 daN d'abord dans une direction en ensuite dans une direction opposée.

12. Procédé selon la revendication 11, **caractérisé en ce qu'**on chauffe l'eau à 130 °C et on fait passer la bande à 80 m/min sous une contrainte de traction de 60 ou 10C daN d'abord dans une direction en ensuite dans une direction opposée et en même temps on la colore.

13. Procédé selon la revendication 12, **caractérisé en ce qu'**on chauffe l'eau à 130 °C et on fait passer la bande à 20 m/min sous une contrainte de traction de 60 ou 10C daN d'abord dans une direction en ensuite dans une direction opposée.

14. Procédé selon l'une quelconque des revendications 1 à 4, **caractérisé en ce qu'**on chauffe l'eau à 90 °C et on fait passer la bande à 50 m/nin sous une contrainte de traction de 100 daN d'abord dans une direction en ensuite dans une direction opposée.

15. Procédé selon la revendication 14, **caractérisé en ce qu'**on chauffe l'eau à 110 °C et on fait passer la bande à 50 m/min sous une contrainte de traction de 100 daN d'abord dans une direction en ensuite dans une direction opposée.

16. Procédé selon la revendication 15, **caractérisé en ce qu'**on chauffe l'eau à 130 °C et on fait passer la bande à 20 m/min sous une contrainte de fraction de 100 daN d'abord dans une direction en ensuite dans une direction opposée.

17. Procédé selon la revendication 7, 13 ou 16, **caractérisé en ce qu'**on refroidit l'eau jusqu'à 110 °C et on fait passer la bande à 50 m/min sous une contrainte de traction de 100 daN au moins dans une direction.

18. Procédé selon la revendication 17, **caractérisé en ce qu'**on refroidit l'eau jusqu'à 90 °C et on fait passer la bande à 50 m/min sous une contrainte de traction de 100 daN au moins dans une direction.

19. Procédé selon la revendication 18, **caractérisé en ce qu'**on refroidit l'eau jusqu'à 70 °C et on fait passer la bande à 50 m/min sous une contrainte de traction de 100 daN au moins dans une direction.

20. Procédé selon l'une quelconque des revendications 1 à 19, **caractérisé en ce qu'**on sèche la bande sur une rame à 140 °C avec maintien d'une tension longitudinale et on l'enroule.
